# EUROPÄISCHE PATENTSCHRIFT

(11) **EP 0 275 015 B1**
(45) Veröffentlichungstag und Bekanntmachung des Hinweises auf die Patenterteilung: **03.04.1991**
(21) Anmeldenummer: 88100036.8
(22) Anmeldetag: 05.01.1988
(51) Int. Cl.: G03C 1/74, B05D 1/00

(54) **Vorhangbeschichtungsverfahren**
Curtain coating process
Procédé de revêtement en rideau

(30) Priorität: 13.01.1987 DE 3700727
(43) Veröffentlichungstag der Anmeldung: 20.07.1988
(73) Patentinhaber: Agfa-Gevaert AG, 51373 Leverkusen (DE)
(72) Erfinder: Schweicher, Wolfgang, Dr., D-5090 Leverkusen 1 (DE); Frenken, Hans, Dipl.-Ing., Odenthal-Osenau (DE); Bussmann, Heinrich, Dipl.-Ing., D-5090 Leverkusen 1 (DE); Browatzki, Kurt, D-5090 Leverkusen 3 (DE); Sobel, Johannes, Dr., D-5090 Leverkusen 1 (DE)

(56) Entgegenhaltungen:
- EP-A- 0 017 126
- US-A- 4 241 171
- PATENT ABSTRACTS OF JAPAN, Band 2, Nr. 109, 9. September 1978, Seite 6022 E 78; & JP-A-53 76 019 (FUJI SHASHIN FILM K.K.) 07-06-1978

## Beschreibung

Die Erfindung betrifft ein Verfahren zur Herstellung von mit mehreren Schichten beschichteten Bahnen, wobei die unterste oder oberste Schicht eine ein Sofort-Härtungsmittel enthaltende Schicht (Härtungs-schicht) ist.

Für die Produktion von fotografischen Materialien ist eine Härtung der Schichten erforderlich, wobei die Schichten Bindemittel auf Protein-und/oder Polymerbasis enthalten. Zur Härtung sind folgende Verfahren bekannt:

Die konventionelle Härtung mit Zusätzen z. B. Triacrylformal, die den Gießlösungen vor dem Antrag auf die Bahn beigemischt werden. Die Härtung des angetragenen Schichtverbandes ist erst nach mehreren Wochen Lagerzeit der Bahn abgeschlossen. Nachteilig sind die größen Lagerkosten und die ungleichmäßige Qualität, hervorgerufen durch die durch unterschiedliche Lagerbedingungen verursachte unterschiedliche Härtung.

Das Schnellhartungs-Verfahren verwendet ebenfalls Zusätze, z B. bestimmte Vinylsulfone, die den Gießlösungen beigemischt werden. Die Härtung des Schichtverbandes ist frühestens nach einem Tag und spätestens nach 8 Tagen abgeschlossen, was grundsätzlich vorteilhaft ist, aber es werden sehr hohe Anforderungen an den Trocknungsverlauf und an die Restfeuchte der Produkte gestellt, da sonst eine Verschlechterung der Produktqualität durch Nachhärtung einsetzt.

Das Soforthärtungs-Verfahren unterscheidet sich grundsätzlich von den beiden anderen Verfahren. Unter Soforthärtern werden Verbindungen verstanden die geeignete Bindemittel so vernetzen, daß unmittel-bar nach Beguß bzw. spätestens nach 24 Stunden, vorzugsweise nach 8 Stunden die Härtung soweit abgeschlossen ist, daß keine weitere durch die Vernetzungsreaktion bedingte Änderung der Sensitometrie und der Quellung des Schichtverbandes auftritt. Unter Quellung wird die Differenz von Naßschichtdicke und Trockenschichtdicke bei der wäßrigen Verarbeitung des Films verstanden (Photogr. Sci. Eng. 8 (1964), 275: Photogr. Sci. Eng. 16 (1972), 449). Die Sofort-Härtungsmittel sind an sich bekannt, z.B. aus DE-C-2 408 814 oder DE-A-2 225 230.

Wegen des sofortigen Härtungsbeginns kann der Soforthärter den üblichen gelatinehaltigen Gießlösungen nicht beigemischt werden, d. h. nach kurzer Zeit müßte infolge von Aushartungen an der Gießvorrichtung der Produktionsprozeß zwecks Reinigung unterbrochen werden.

Aus diesem Grund muß beim Soforthärgungs-Verfahren, das sehr vorteilhaft für die Produktqualität ist, die Härtersubstanz in einer separaten Gießlösung, die 0 bis 4 Gew.-% Gelatine oder Gelatinederivate enthält, vorzugsweise 0,5 bis 1 Gew.-% als zusïtzliche Schicht oder als Schicht in einem Schichtpaket, bei dem die benachbarten Schichten ebenfalls nur Gelatinekonzentrationen von höchstens 4 Gew.-% aufweisen, angetragen werden. Bei Verwendung von Gelatinederivaten ist eine hönere Konzentration in den Nachbarschichten möglich.

Ohne die obengenannten Einschränkungen in der Gelatinekonzentration sind nur technisch aufwendigere Lösungen denkbar z.B. kann die Harterlösung an einer zweiten Gießtielle nach vorheriger Trocknung des ersten Auftrages oder durch einen separaten Maschinendurchgang angetragen werden. Alle vorgenannten Nachteile werden durch die nachfolgend beschriebene Erfindung vermieden.

Der Erfindung liegt daher die Aufgabe zugrunde, das Soforthärtungs-Verfahren so zu verbessern, daß die Härterlösung zusammen mit allen anderen Schichten und damit auch mit den gelatinereichen Gießpaketen in einem Beschichtungsvorgang mit einem Gißer angetragen werden kann.

Es wurde überraschenderweise gefunden, daß die Sofort-Härterlösung mit dem in der EP-A-0 017 126 oder in der DE 3 238 905 beschriebenen Vorhanggießer ohne jegliche Aushärtungen zusammen mit dem Schichtpaket angetragen werden kann. Die beiden Literaturstellen beschreiben einen Vorhanggießer, bei dem ein Teil der Beschichtungslösungen auf einer geneigten Fläche bis zur Gießerkante fließen und den Weg von dort bis zur zu beschichtenden Bahn als frei fallender Vorhang zurücklegen.

Der geneigten Fläche gegenüber ist eine negativ geneigte Fläche angeordnet, auf der wenigstens eine weitere Beschichtungslösung hängend nach unten fließt, die an der Gießerkante mit den anderen Beschichtungslösungen zusammentrifft. Dies führt zu günstigeren Strömungsverhältnissen an der Gießerkante und damit zu einem verbesserten Beguß. Erfindungsgemäß wird nun die Härterlösung über die negativ geneigte Fläche dem Schichtpaket zugeführt und kontaktiert das Schichtpaket an der Gießerkante. Dabei kommt es erstaunlicherweise auch an der Gießkante, wo Härterlösung und Schichtpaket zusammenkommen, zu keinerlei Begußstörungen oder Qualitätseinbußen.

Gegenstand der Erfindung ist daher ein Verfahren zur Herstellung einer mit mindestens zwei Schichten beschichteten Bahn, wobei wenigstens eine Schicht Bindemittel auf Protein-und/oder Polymerbasis enthält, nach dem Vorhangbegießverfahren mit dem V-Gießer, an dem die Bahn kontinuierlich vorbeigeführt wird, wobei eine mit der bindemittelhaltigen Schicht gleichzeitig angetragene Schicht an der negativ geneigten Gleitfläche des V-Gießers, die bindemittelhaltige Schicht an der gegenüberliegenden Gleitfläche des V-Gießers geführt wird und beide Schichten an der Gießkante zu einem Schichtpaket vereinigt und als frei fallender Vorhang auf die zu beschichtende Bahn angetragen, wobei die an der negativ geneigten Gießfläche angetragene Schicht zur untersten oder obersten Schicht des angetragenen Schichtpaketes wird, dadurch gekennzeichnet, daß die an der negativ geneigten Gießfläche angetragene Schicht eine Härtungsschicht ist und ein Soforthärtungsmittel enthält.

Vorzugsweise wird der V-Gießer mit einem Vorhanghalter mit integrierter Flüssigkeitszufuhr gemäß US-A-4 479 987 kombiniert. Dieser Vorhanghalter hat den zusätzlichen Vorteil, daß wegen der kontinuierlichen Spülung an ihm keine durch den Härter bedingten Aushärtungen und Verkrustungen entstehen können.

Mit der erfindungsgemäßen Maßnahme, Sofort-Härterlösung und Schichtpaket in einem Gießvorgang anzutragen, kann zusätzlich die in der DE 3 238 905 C2 beschriebene Beschleunigungs- oder Benetzungsschicht eingespart werden, da die Härterlösung diese Aufgabe gleichzeitig mit übernimmt. Dies ist möglich, in dem die Bahnführung so gewählt wird, daß die Härterlösung unter dem Schichtpaket als Verbindungsschicht zwischen Schichtpaket und Bahnoberfläche angeordnet wird (s. Figur 1, durchgezogene Bahnlaufrichtung). Alternativ dazu kann sie durch die entgegengesetzte Bahnlaufrichtung (s. Figur 1, gestrichelte Bahnlaufrichtung) als oberste Schicht angeordnet werden und damit als Deckschicht mit oberflächenspezifischen Zusätzen eingesetzt werden.

Erhebliche und überraschende Vorteile des Verfahrens nach der Erfindung sind die Einsparung einer zweiten Beschichtungsstation oder eines zweiten Maschinendurchganges für den Auftrag der Härterlösung bzw. die Vermeidung von gelatinearmen Nachbarschichten und die Einsparung von teurer Härtersubstanz, den die Härtermenge kann auf etwa die Hälfte reduziert werden, ohne daß eine Einbuße an Härtungswirkung beobachtet wird.

Figur 1 zeigt einen Schnitt durch eine Vorhangbeschichtungseinrichtung vom Typ "V-Gießer". Der Gießer besteht aus den Blöcken 13 und 14, die miteinander verschraubt sind und durch Stirnplatten begrenzt werden. Die Stirnplatten sowie die Befestigungsvorrichtung des Gießers an einem Gestell sind nicht dargestellt. Die Zuführung der Härterlösung 7 und der flüssigen Gießlösungen 8 für das Schichtpaket 11 in die Verteilerkammer 5 erfolgt mit Hilfe bekannter und hier nicht näher beschriebener Dosiervorrichtungen und Leitungen von einer Stirnseite her. Die Austrittsschlitze 9.1 bis 9.5 sorgen in Verbindung mit den Verteilerkammern 5 für eine gleichmäßige Verteilung der Gießlösungen 8 und der Härterlösung 7. Die Gießlösungen 8 für das Schichtpaket treten aus den Austrittsschlitzen 9.2-9.5 aus und fließen auf den Kaskadenflächen 3 unter einem Winkel α₁ infolge der Schwerkraft nach unten. Das Schichtpaket 11 fließt schließlich über die Fläche 15 zum untersten V-förmigen Gießblock 14 und zu der Gießkante 4.

Die Härterlösung 7 wird der Verteilerkammer 5 zwischen den Gießerblöcken 13 und 14 zugeführt und tritt durch den Austrittsschlitz 9.1 auf eine unter dem Winkel α₂ negativ geneigte Gleitfläche 16 aus. Sie folgt der Gleitfläche 16 und fließt von der anderen Seite des Gießblockes 14 der gemeinsamen Gießkante 4 zu. An der Gießkante 4 bildet sich aus dem erstgenannten Schichtpaket 11 und der Härterschicht 7 der frei fallende Vorhang 12, der in Bruchteilen von Sekunden über die Höhe h die zu beschichtende Bahn 1 erreicht und sich auf diese auflegt. Die bewegte Bahn 1 wird im Auftreffbereich des Vorhanges 12 von der Gießwalze 6 gestützt und die Ränder werden in bekannter Weise durch Vorhangführungen gehalten (nicht dargestellt). Um auch hier eventuelle Aushärtungen zu vermeiden, kann zwischen Vorhangführungen und Schichten eine wässrige Inertschicht angeordnet werden.

Der Vorhang 12 beschichtet die Bahn 1 über ihre gesamte Breite, wobei der Überschuß an Begußmaterial an den Rändern durch Auffangwannen in nicht näher beschriebener Art und Weise abgeleitet werden kann. Es entstehen so Bahnen ohne Randabschnitt, die über die gesamte Breite mit den Gießlösungen beschichtet sind und keinen Randverlust aufweisen.

Vorteilhafterweise wird die Bahn 1 aber nur bis fast an die Bahnkanten beschichtet, wobei der Vorhang 12, wie bekannt, durch fast an die Bahn heranreichende Vorhangführungselemente geführt und somit an einer Zusammenziehung durch die Oberflächenspannung gehindert wird. Auf diese Weise geht weniger der wertvollen Gießlösung verloren. Die begossene Bahn 1 mit der Beschichtung 2 ist dann nicht über die volle Breite begossen und muß beschnitten werden, wobei die unbegossenen Kanten und die Randwülste abgetrennt werden.

Figur 1 zeigt eine gestrichelte und eine durchgezogene Bahnlaufrichtung, die als Alternativen zu verstehen sind. Je nach Anforderung bzw. Bedarf kann die Härterschicht 7 unter das Schichtpaket 11 bzw. auf das Schichtpaket 11 gelegt werden.

Obwohl der Soforthärter im Vorhang 12 und an der Gießkante 4 das Schichtpaket 11 kontaktiert, entstehen keine Aushärtungen bzw. eine Verschlechterung der Begußqualität. Die in der DE 3 238 905 C 2 offenbarten großen Beschichtungsgeschwindigkeiten bleiben erhalten.

Die Härtungsschicht hat vorzugsweise eine Viskosität von 1 bis 30 mPa.s und eine Naßschichtdicke von 3 bis 30 µm; die übrigen Schichten haben vorzugsweise Viskositäten von 10 bis 500 mPa.s und Naßschichtdicken von 5 bis 100 µm.

Vorzugsweise enthält wenigstens eine der übrigen Schichten Gelatine und ein licht-empfindliches Silberhalogenid, während die Härtungsschicht 0 bis 4 Gew.-%, vorzugsweise 0,5 bis 1 Gew.-%, Gelatine enthält.

Die Gießkante befindet sich insbesondere 10 bis 100 mm oberhalb der Oberfläche der zu beschichtenden Bahn.

Geeignete Beispiele für Sofort-Härtungsmittel sind Verbindungen der folgenden allgemeinen Formeln: worin

R₁ Alkyl, Aryl oder Aralkyl bedeutet,

R₂ die gleiche Bedeutung wie R₁ hat oder Alkylen, Arylen, Aralkylen oder Alkaralkylen bedeutet, wobei die zweite Bindung mit einer Gruppe der Formel verknüpft ist, oder

R₁ und R₂ zusammen die zur Vervollständigung eines gegebenenfalls substituierten heterocyclischen Ringes, beispielsweise eines Piperidin-, Piperazin- oder Morpholinringes erforderlichen Atome bedeuten, wobei der Ring z.B. durch C₁-C₃-Alkyl oder Halogen substituiert sein kann,

R₃ für Wasserstoff, Alkyl, Aryl, Alkoxy, _NR₄-COR₅, _(CH₂)ₘ-NR₈R₉, _(CH₂)ₙ-CONR₁₃R₁₄ oder oder ein Brückenglied oder eine direkte Bindung an eine Polymerkette steht, wobei

R₄, R₆, R₇, R₉, R₁₄, R₁₅, R₁₇, R₁₈, und R₁₉ Wasserstoff oder C₁-C₄-Alkyl,

R₅ Wasserstoff, C₁-C₄-Alkyl oder NR₆R₇,

R₈ _COR₁₀

R₁₀ NR₁₁R₁₂

R₁₁ C₁-C₄-Alkyl oder Aryl, insbesondere Phenyl,

R₁₂ Wasserstoff, C₁-C₄-Alkyl oder Aryl, insbesondere Phenyl,

R₁₃ Wasserstoff, C₁-C₄-Alkyl oder Aryl, insbesondere Phenyl,

R₁₆ Wasserstoff, C₁-C₄-Alkyl, COR₁₈ oder CONHR₁₉,

m eine Zahl 1 bis 3

n eine Zahl 0 bis 3

p eine Zahl 2 bis 3 und

Y O oder NR₁₇ bedeuten oder

R₁₃ und R₁₄ gemeinsam die zur Vervollständigung eines gegebenenfalls substituierten heterocyclischen Ringes, beispielsweise eines Piperidin-, Piperazin- oder Morpholinringes erforderlichen Atome darstellen, wobei der Ring z.B. durch C₁-C₃-Alkyl oder Halogen substituiert sein kann,

Z die zur Vervollständigung eines 5- oder 6-gliedrigen aromatischen heterocyclischen Ringes, gegebenenfalls mit anelliertem Benzolring, erforderlichen C-Atome und

X^{⊖} ein Anion bedeuten, das entfällt, wenn bereits eine anionische Gruppe mit dem übrigen Molekül verknüpft ist; worin

R₁, R₂, R₃ und X^{⊖} die für Formel (a) angegebene Bedeutung besitzen; worin

R₂₀, R₂₁, R₂₂, R₂₃ C₁-C₂₀-Alkyl, C₆-C₂₀-Aralkyl, C₅-C₂₀-Aryl, jeweils unsubstituiert oder durch Halogen, Sulfo, C₁-C₂₀-Alkoxy, N,N-Di-C₁-C₄-alkyl-substituiertes Carbamoyl und, im Falle von Aralkyl und Aryl durch C₁-C₂₀-Alkyl substituiert,

R₂₄ eine durch ein nucleophiles Agens abspaltbare Gruppe bedeuten und

X^{⊖} die für Formel (a) angegebene Bedeutung besitzt, wobei
2 oder 4 der Substituenten R₂₀, R₂₁, R₂₂ und R₂₃ zusammen mit einem Stickstoffatom oder der Gruppe gegebenenfalls unter Einschluß weiterer Heteroatome wie O oder N auch zu einem oder zwei gesättigten, 5-7-gliedrigen Ringen vereint sein können;

(d) R₂₅-N = C = N-R₂₆
worin

R₂₅ C₁-C₁₀-Alkyl, C₅-C₈-Cycloalkyl, C₃-C₁₀-Alkoxyalkyl oder C₇-C₁₅-Aralkyl bedeutet,

R₂₆ die Bedeutung von R₂₅ besitzt oder für einen Rest der Formel steht, wobei

R₂₇ C₂-C₄-Alkylen und

R₂₈, R₂₉ und R₃₀ C₁-C₆-Alkyl bedeuten, wobei einer der Reste R₂₈, R₂₉ und R₃₀ durch eine Carbamoylgruppe oder eine Sulfogruppe substituiert sein kann und zwei der Reste R₂₈, R₂₉ und R₃₀ zusammen mit dem Stickstoffatom zu einem gegebenenfalls substituierten heterocyclischen Ring, beispielsweise einen Pyrrolidin-, Piperazin- oder Morpholinring verknüpft sein können, wobei der Ring z.B. durch C₁-C₃-Alkyl oder Halogen substituiert sein kann, und

X^{⊖} die für Formel (a) angegebene Bedeutung besitzt; worin

X^{⊖} die für Formel (a) angegebene Bedeutung hat,

R₂₄ die für Formel (c) angegebene Bedeutung besitzt,

R₃₁ C₁-C₁₀-Alkyl, C₆-C₁₅-Aryl oder C₇-C₁₅-Aralkyl, jeweils unsubstituiert oder durch Carbamoyl, Sulfamoyl oder Sulfo substituiert,

R₃₂ und R₃₃ Wasserstoff, Halogen, Acylamino, Nitro, Carbamoyl, Ureido, Alkoxy, Alkyl, Alkenyl, Aryl oder Aralkyl oder gemeinsam die restlichen Glieder eines mit dem Pyridiniumring kondensierten Ringes, insbesondere eines Benzoringes, bedeuten,
wobei

R₂₄ und R₃₁ miteinander verknüpft sein können, wenn

R₂₄ eine Sulfonyloxygruppe ist; worin

R₁, R₂ und X^{⊖} die für Formel (a) angegebene Bedeutung besitzen und

R₃₄ C₁-C₁₀-Alkyl, C₆-C₁₄-Aryl oder C₇-C₁₅-Aralkyl bedeutet; worin

R₁, R₂ und X^{⊖} die für Formel (a) angegebene Bedeutung besitzen,

R₃₅ Wasserstoff, Alkyl, Aralkyl, Aryl, Alkenyl, R₃₈O_, R₃₉R₄₀N, R₄₁R₄₂C=N_ oder R₃₈S_,

R₃₆ und R₃₇ Alkyl, Aralkyl, Aryl, Alkenyl, R₄₄-SO₂ oder

R₄₅-N=N_ oder gemeinsam mit dem Stickstoffatom die restlichen Glieder eines heterocyclischen Ringes oder die Gruppierung

R₃₈, R₃₉, R₄₀, R₄₁, R₄₂, R₄₃, R₄₄ und R₄₅ Alkyl, Aralkyl, Alkenyl, R₄₁ und R₄₂ darüberhinaus Wasserstoff, R₃₉ und R₄₀ bzw. R₄₁ und R₄₂ darüberhinaus die restlichen Glieder eines 5- oder 6-gliedrigen, gesättigten carbocyclischen oder heterocyclischen Ringes bedeuten; worin

R₄₆ Wasserstoff, Alkyl oder Aryl

R₄₇ Acyl, Carbalkoxy, Carbamoyl oder Aryloxycarbonyl;

R₄₈ Wasserstoff oder R₄₇

R₄₉ und R₅₀ Alkyl, Aryl, Aralkyl oder gemeinsam mit dem Stickstoffatom die restlichen Glieder eines gegebenenfalls substituierten heterocyclischen Ringes, beispielsweise eines Piperidin-, Piperazin- oder Morpholinringes bedeuten, wobei der Ring z.B. durch C₁-C₃-Alkyl oder Halogen substituiert sein kann, und

X^{⊖} die für Formel (a) angegebene Bedeutung besitzt; worin

R₅₁ einen gegebenenfalls substituierten heteroaromatischen Ring, der mindestens q Ring-C-Atome und mindestens ein Ring-O-, Ring-S- oder ring-N-Atom enthält, und

q eine ganze Zahl ≧ 2 bedeuten.

Der durch R₅₁ dargestellte heteroaromatische Ring ist beispielsweise ein Triazol-, Thiadiazol-, Oxadiazol-, Pyridin-, Pyrrol-, Chinoxalin-, Thiophen-, Furan-, Pyrimidin- oder Triazinring. Er kann außer den mindestens zwei Vinylsulfonylgruppen gegebenenfalls weitere Substituenten sowie gegebenenfalls ankondensierte Benzolringe enthalten, die ihrerseits ebenfalls substituiert sein können. Beispiele von heteroaromatischen Ringen (R₅₁) sind im folgenden aufgeführt. worin

r eine Zahl 0 bis 3 und

R₅₂ C₁-C₄-Alkyl, C₁-C₄-Alkoxy oder Phenyl bedeutet.

Als Soforthärtungsmittel eignen sich schließlich die in den japanischen Offenlegungsschriften 38 540/75, 93 470/77, 43 353/81 und 113 929/83 sowie in der US-PS 3 321 313 beschriebenen Verbindungen.

Alkyl, sofern nicht anders definiert, ist insbesondere gegebenenfalls durch Halogen, Hydroxy, Sulfo, C₁-C₂₀-Alkoxy substituiertes C₁-C₂₀-Alkyl.

Aryl, sofern nicht anders definiert, ist insbesondere gegebenenfalls durch Halogen, Sulfo, C₁-C₂₀-Alkoxy oder C₁-C₂₀-Alkyl substituiertes C₆-C₁₄-Aryl. Aralkyl, sofern nicht anders definiert, ist insbesondere durch Halogen, C₁-C₂₀-Alkoxy, Sulfo oder C₁-C₂₀-Alkyl substituiertes C₇-C₂₀-Aralkyl. Alkoxy, sofern nicht anders definiert, ist insbesondere C₁-C₂₀-Alkoxy.

X^{⊖} ist vorzugsweise ein Halogenidion wie Cl^{⊖}, Br^{⊖} oder BF₄^{⊖}, NO₃^{⊖}, (SO₄^{2⊖})_{1/2}, ClO₄^{⊖}, CH₃OSO₃^{⊖}, PF₆^{⊖}, CF₃SO₃^{⊖}.

Alkenyl ist insbesondere C₂-C₂₀-Alkenyl. Alkylen ist insbesondere C₂-C₂₀-Alkylen; Arylen insbesondere Phenylen, Aralkylen insbesondere Benzylen und Alkaralkylen insbesondere Xylylen.

Geeignete N-haltige Ringsystem, die für Z stehen können, sind auf Seiten 16 und 17 dargestellt. Bevorzugt ist der Pyridinring.

R₃₆ und R₃₇ bilden zusammen mit dem Stickstoffatom, an das sie gebunden sind, insbesondere einen durch 2 in o- und o′-Stellung gebundene Oxogruppen substituierten Pyrrolidin- oder Piperidinring, der benzo-, cyclohexeno- oder [2.2.1]-bicyclohexenokondensiert sein kann.

Acyl ist insbesondere C₁-C₁₀-Alkylcarbonyl oder Benzoyl; Carbalkoxy ist insbesondere C₁-C₁₀-Alkoxycarbonyl; Carbamoyl ist insbesondere Mono- oder Di-C₁-C₄-Alkylaminocarbonyl; Carbaroxy ist insbesondere Phenoxycarbonyl.

Durch nucleophile Agentien abspaltbare Gruppen R₂₄ sind beispielsweise Halogenatome, C₁-C₁₅-Alkylsulfonyloxygruppen, C₇-C₁₅-Aralkylsulfonyloxygruppen, C₆-C₁₅-Arylsulfonyloxygruppen und 1-Pyridinylreste.

Nachfolgend sind bevorzugte Härter aufgeführt:

### Verbindungen der Formel (a)

Die Verbindungen sind in einfacher und aus der Literatur bekannter Weise darstellbar. Aus den sekundären Aminen stellt man z.B. mit Phosgen die Carbaminsäurechloride her, die dann unter Lichtabschluß mit aromatischen, heterocyclischen stickstoffhaltigen Verbindungen umgesetzt werden. Die Herstellung der Verbindung 3 wird in den Chemischen Berichten 40, (1907), Seite 1831, beschrieben. Weitere Angaben zur Synthese finden sich in DE-OS 2 225 230, DE-OS 2 317 677 und DE-OS 2 439 551.

### Verbindungen der Formel (b)

Verfahren zur Synthese dieser Verbindungen sind beispielsweise in der DE-A 2 408 814 beschrieben:

### Verbindungen der Formel (c)

Methoden zur Synthese dieser Verbindungen werden genauer beschrieben in Chemistry Letters (The Chemical Society of Japan), Seite 1891-1894 (1982). Weitere Angaben zur Synthese finden sich auch in der EP-A-162 308.

### Verbindungen der Formel (d)

Methoden zur Synthese dieser Verbindungen werden genauer beschrieben in den JP-OS en 126 125/76 und 48 311/77.

### Verbindungen der Formel (e)

Methoden zur Synthese dieser Verbindungen werden genauer beschrieben in den JP-OS en 44 140/82 und 46 538/82 und der JP-PS 50 669/83.

### Verbindungen der Formel (f)

Methode zur Synthese dieser Verbindungen werden genauer beschrieben in der JP-OS 54 427/77.

### Verbindungen der Formel (g)

Die Synthese dieser Verbindungen ist in US-PS 4 612 280 beschrieben.

### Verbindungen der Formeln (h)

Die Herstellung dieser Verbindungen ist in der DD 232 564 A 1 beschrieben.

### Verbindungen der Formel (i)

Methoden zur Herstellung dieser Verbindungen sind in DE-OS 35 23 360 beschrieben.

Weitere geeignete Soforthärtungsmittel entsprechen folgenden Formeln

Die in der folgenden Tabelle verwendeten Symbole haben folgende Bedeutung:
- η = Viskosität: (mPa.s)
- σ = Oberflächenspannung: (mN/m)
- δ = Naßauftrag auf der Bahn: (µm)
- ν = Bahngeschwindigkeit: (m/min)
- h = Vorhanghöhe: (mm)

Eine Beschichtungseinrichtung nach Fig. 1 (V-Gießer) wurde für einen achtschichtigen Beguß verwendet (eine Soforthärterschicht, 7-schichtiges fotografisches Schichtpaket).

Die Begußdaten der einzelnen Schichten waren:

Die Bahnlaufrichtung war so gewählt, daß die Sofort-Härterschicht als oberste Schicht der Beschichtung 2 aufgelegt wurde (Fig. 1, Bahnlauf gestrichelte Linie). Als Bahn wurde eine PE-Papier-Unterlage verwendet.

Die Begußqualität war sehr gut, Aushärtungen am Gießer entstanden nicht. Als Sofort-Härterlösung wurde eine wäßrige Lösung der Verbindung der Formel eingesetzt.

Bei Verwendung von 2 Gießstellen bzw. bei 2 Maschinendurchgängen wurde die gleiche Begußqualität erst bei 12 µm Härterauftrag erreicht, erfindungsgemäß mit 7 µm.

Erfindungsgemäß lassen sich weniger oder mehr als 8 Schichten gießen. Insbesondere eignet sich das Verfahren zum Gießen von 2 bis 20 Schichten.

## Patentansprüche

1. Verfahren zur Herstellung einer mit mindestens zwei Schichten beschichteten Bahn, wobei wenigstens eine Schicht Bindemittel auf der Basis von Proteinen und/oder synthetischen Polymeren enthält, nach dem Vorhangbegießverfahren mit dem V-Gießer, an dem die Bahn kontinuierlich vorbeigeführt wird, wobei eine mit der bindemittelhaltigen Schicht gleichzeitig angetragene Schicht an der negativ geneigten Gießfläche des V-Gießers, die bindemittelhaltige Schicht an der gegenüberliegenden Gleitfläche des V-Gießers geführt wird und beide Schichten an der Gießkante zu einem Schichtpaket vereinigt und als frei fallender Vorhang auf die zu beschichtende Bahn angetragen werden, wobei die an der negativ geneigten Gießfläche angetragene Schicht zur untersten oder obersten Schicht des angetragenen Schichtpaketes wird, dadurch gekennzeichnet, daß die an der negativ geneigten Gießfläche angetragene Schicht eine Härtungsschicht ist und ein Soforthärtungsmittel enthält.

2. Verfahren nach Anspruch 1, dadurch gekennzeichnet, daß die Härtungsschicht eine Viskosität von 1 bis 30 mPa.s und eine Naßschichtdicke von 3 bis 30 µm hat.

3. Verfahren nach Anspruch 1, dadurch gekennzeichnet, daß wenigstens eine der übrigen Schichten Gelatine und ein licht-empfindliches Silberhalogenid enthält.

4. Verfahren nach Anspruch 1, dadurch gekennzeichnet, daß das Sofort-Härtungsmittel in einer Gießlösung angetragen wird, die 0 bis 4 Gew.-% Gelatine enthält.

5. Verfahren nach Anspruch 1, dadurch gekennzeichnet, daß das Sofort-Härtungsmittel in einer Gießlösung, die ein Gelatinederivat enthält, angetragen wird.

6. Verfahren nach Anspruch 1, dadurch gekennzeichnet, daß sich die Gießkante 10 bis 100 mm oberhalb der Oberfläche der zu beschichtenden Bahn befindet.

7. Verfahren nach Anspruch 1, dadurch gekennzeichnet, daß der Vorhang durch einen Vorhanghalter mit integrierter Flüssigkeitszufuhr gehalten wird.

8. Verfahren nach Anspruch 1, dadurch gekennzeichnet, daß die Bahn mit 2 bis 20 Schichten beschichtet wird.

9. Verfahren nach Anspruch 1, dadurch gekennzeichnet, daß das Sofort-Härtungsmittel der allgemeinen Formel entspricht, worin
R₁ Alkyl, Aryl oder Aralkyl bedeutet,
R₂ die gleiche Bedeutung wie R₁ hat oder Alkylen, Arylen, Aralkylen oder Alkaralkylen bedeutet, wobei die zweite Bindung mit einer Gruppe der Formel verknüpft ist, oder
R₁ und R₂ zusammen die zur Vervollständigung eines gegebenenfalls substituierten heterocyclischen Ringes, erforderlichen Atome bedeuten,
R₃ für Wasserstoff, Alkyl, Aryl, Alkoxy, _NR₄-COR₅, _(CH₂)ₘ- NR₈R₉, _(CH₂)ₙ-CONR₁₃R₁₄ oder oder ein Brückenglied oder eine direkte Bindung an eine Polymerkette steht, wobei
R₄, R₆, R₇, R₉, R₁₄, R₁₅, R₁₇, R₁₈, und R₁₉ Wasserstoff oder C₁-C₄-Alkyl,
R₅ Wasserstoff, C₁-C₄-Alkyl oder NR₆R₇,
R₈ _COR₁₀
R₁₀ NR₁₁R₁₂
R₁₁ C₁-C₄-Alkyl oder Aryl,
R₁₂ Wasserstoff, C₁-C₄-Alkyl oder Aryl,
R₁₃ Wasserstoff, C₁-C₄-Alkyl oder Aryl,
R₁₆ Wasserstoff, C₁-C₄-Alkyl, COR₁₈ oder CONHR₁₉,
m eine Zahl 1 bis 3
n eine Zahl 0 bis 3
p eine Zahl 2 bis 3 und
Y O oder NR₁₇ bedeuten oder
R₁₃ und R₁₄ gemeinsam die zur Vervollständigung eines gegebenenfalls substituierten heterocyclischen Ringes, erforderlichen Atome darstellen,
Z die zur Vervollständigung eines 5- oder 6- gliedrigen aromatischen heterocyclischen Ringes, gegebenenfalls mit annelliertem Benzolring, erforderlichen C-Atome und
X^{⊖} ein Anion bedeuten, das entfällt, wenn bereits eine anionische Gruppe mit dem übrigen Molekül verknüpft ist.

## Claims

1. A process for the production of a web coated with at least two layers, at least one layer containing binders based on proteins and/or synthetic polymers, by the curtain coating method using a V-coater past which the web is continuously guided, a layer applied at the same time as the binder-containing layer being guided at the negatively inclined sliding surface of the V-coater, the binder-containing layer being guided at the opposite sliding surface of the V-coater and the two layers being combined at the coating edge to form a layer packet which is applied as a freefalling curtain to the web to be coated, the layer applied at the negatively inclined surface becoming the lowermost layer or uppermost layer of the layer packet applied, characterized in that the layer applied at the negatively inclined surface is a hardening layer and contains an instant hardener.

2. A process as claimed in claim 1, characterized in that the hardening layer has a viscosity of 1 to 30 mPa.s and a wet layer thickness of 3 to 30 µm.

3. A process as claimed in claim 1, characterized in that at least one of the other layers contains gelatin and a photosensitive silver halide.

4. A process as claimed in claim 1, characterized in that the instant hardener is applied in a coating solution containing 0 to 4% by weight gelatin.

5. A process as claimed in claim 1, characterized in that the instant hardener is applied in a coating solution containing a gelatin derivative.

6. A process as claimed in claim 1, characterized in that the coating edge is situated 10 to 100 mm above the surface of the web to be coated.

7. A process as claimed in claim 1, characterized in that the curtain is held by a curtain holder with integrated liquid supply.

8. A process as claimed in claim 1, characterized in that the web is coated with 2 to 20 layers.

9. A process as claimed in claim 1, characterized in that the instant hardener corresponds to the following general formula in which
R₁ is alkyl, aryl or aralkyl,
R₂ has the same meaning as R₁ or represents alkylene, arylene, aralkylene or alkaralkylene, the second bond being attached to a group corresponding to the formula or
R₁ and R₂ together represent the atoms required to complete an optionally substituted heterocyclic ring, for example a piperidine, piperazine or morpholine ring, the ring optionally being substituted, for example, by C₁₋₃ alkyl or halogen,
R₃ is hydrogen, alkyl, aryl, alkoxy, _NR₄-COR₅, _(CH₂)ₘ-NR₈R₉, _(CH₂)ₙ-CONR₁₃R₁₄ or or is a bridge member or a direct bond to a polymer chain,
R₄, R₆, R₇, R_{9,} R₁₄, R₁₅, R₁₇, R₁₈ and R₁₉ being hydrogen or C₁-C₄ alkyl,
R₅ being hydrogen, C₁₋₄ alkyl or NR₆R₇,
R₈ being _COR₁₀,
R₁₀ being NR₁₁R₁₂,
R₁₁ being C₁₋₄ alkyl or aryl,
R₁₂ being hydrogen, C₁₋₄ alkyl or aryl,
R₁₃ being hydrogen, C₁₋₄ alkyl or aryl,
R₁₆ being hydrogen, C₁₋₄ alkyl, COR₁₈ or CONHR₁₉,
m being a number of 1 to 3,
n being a number of 0 to 3,
p being a number of 2 to 3 and
Y being O or NR₁₇ or
R₁₃ and R₁₄ together representing the atoms required to complete an optionally substituted heterocyclic ring, for example a piperidine, piperazine or morpholine ring, the ring optionally being substituted, for example, by C₁₋₃ alkyl or halogen, Z being the C atoms required to complete a 5-membered or 6-membered aromatic heterocyclic ring, optionally with a fused benzene ring, and
X^{⊖} is an anion which is unnecessary where an anionic group is already attached to the rest of the molecule.

## Revendications

1. Procédé pour la préparation d'une bande enduite d'au moins deux couches, au moins une couche contenant un agent liant à base de protéines et/ou de polymères synthétiques, selon le procédé de coulée en rideau, au moyen de l'applicateur en V, contre lequel on fait passer la bande en continu, une couche appliquée en même temps que la couche contenant l'agent liant étant guidée contre la surface de coulée à inclinaison négative de l'applicateur en V et la couche contenant l'agent liant étant guidée contre la surface de glissement opposée de l'applicateur en V, les deux couches étant réunies en un stratifié, contre le bord de coulée et étant déposées sous forme d'un rideau tombant librement sur la bande à enduire, la couche déposée sur la surface de coulée à inclinaison négative constituant la couche la plus inférieure ou la plus supérieure du stratifié déposé; **caractérisé en ce** que la couche déposée sur la surface de coulée à inclinaison négative constitue une couche de durcissement et contient un agent de durcissement immédiat.

2. Procédé selon la revendication 1, **caractérisé en ce que** la couche de durcissement à une viscosité de 1 à 30 mPa.s et une épaisseur de couche à l'état humide de 3 à 30 µm.

3. Procédé selon la revendication 1, **caractérisé en ce qu'**au moins une des autres couches contient de la gélatine et un halogénure d'argent photosensible.

4. Procédé selon la revendication 1, **caractérisé en ce qu'**on applique l'agent de durcissement immédiat dans une solution de coulée qui contient 0 à 4% en poids de gélatine.

5. Procédé selon la revendication 1, **caractérisé en ce qu'**on applique l'agent de durcissement immédiat dans une solution de coulée qui contient un dérivé de gélatine.

6. Procédé selon la revendication 1, **caractérisé en ce que** le bord de coulée se trouve à une distance de 10 à 100 mm au-dessus de la surface de la bande à enduire.

7. Procédé selon la revendication 1, **caractérisé en ce que** l'on maintient le rideau à l'intervention d'un support qui lui est destiné, à alimentation de liquide intégrée.

8. Procédé selon la revendication 1, **caractérisé en ce que** l'on enduit la bande avec 2 à 20 couches.

9. Procédé selon la revendication 1, **caractérisé en ce que** l'agent de durcissement immédiat répond à la formule générale dans laquelle
R₁ représente un groupe alkyle, un groupe aryle ou un groupe aralkyle;
R₂ a la même signification que R₁ ou représente un groupe alkylène, un groupe arylène, un groupe aralkylène ou un groupe alkaralkylène, la deuxième liaison étant reliée à un groupe répondant à la formule ou
R₁ et R₂ représentent ensemble les atomes requis pour compléter un noyau hétérocyclique éventuellement substitué;
R₃ représente un atome d'hydrogène, un groupe alkyle, un groupe aryle, un groupe alcoxy,_NR₄-COR₅, _(CH₂)ₘ-NR₈R₉, _(CH₂)ₙ-CONR₁₃R₁₄ ou ou bien un pont ou encore une liaison directe à une chaîne polymère;
R₄, R₆, R₇, R₉, R₁₄, R₁₅, R₁₇, R₁₈ et R₁₉ représentent un atome d'hydrogène ou un groupe alkyle en C₁-C₄;
R₅ représente un atome d'hydrogène, un groupe alkyle en C₁-C₄ ou NR₆R₇;
R₈ représente _COR₁₀
R₁₀ représente NR₁₁R₁₂
R₁₁ représente un groupe alkyle en C₁-C₄ ou un groupe aryle;
R₁₂ représente un atome d'hydrogène, un groupe alkyle en C₁-C₄ ou un groupe aryle;
R₁₃ représente un atome d'hydrogène, un groupe alkyle en C₁-C₄ ou un groupe aryle;
R₁₆ représente un atome d'hydrogène, un groupe alkyle en C₁-C₄, COR₁₈ ou CONHR₁₉;
m représente un chiffre de 1 à 3;
n représente un chiffre de 0 à 3;
p représente le chiffre 2 ou 3; et
Y représente O ou NR₁₇ ou bien
R₁₃ et R₁₄ représentent, ensemble, les atomes requis pour compléter un noyau hétérocyclique éventuellement substitué;
Z représente les atomes de carbone requis pour compléter un noyau hétérocyclique aromatique penta- ou hexagonal, ayant éventuellement un noyau benzénique condensé; et
X^{⊖} représente un anion qui n'existe pas lorsqu'un groupe anionique est déjà relié au reste de la molécule.
